# FASCICULE DE BREVET EUROPEEN

(11) **EP 0 107 562 B1**
(45) Date de publication et mention de la délivrance du brevet: **12.08.1987**
(21) Numéro de dépôt: 83401957.2
(22) Date de dépôt: 07.10.1983
(51) Int. Cl.: B03D 1/00

(54) **Enrichissement de minerais par flottation et agents collecteurs employés a cet effet**
Erzanreicherung durch Flotation und dafür verwendete Sammelbehälter
Concentration of ores by flotation and collector reagents used therefor

(30) Priorité: 13.10.1982 FR 8217128
(43) Date de publication de la demande: 02.05.1984
(73) Titulaire: SOCIETE NATIONALE ELF AQUITAINE (PRODUCTION), 92400 Courbevoie (FR)
(72) Inventeur: Maurice, Jacques, I-64000 Pau (FR); Guesnet, Patrice, F-64000 Pau (FR); Tozzolino, Pierre, F-64160 Morlaas (FR); Muller, Guy, F-64360 Monein (FR)
(74) Mandataire: Kohn, Armand

## Description

La présente invention se rapporte à l'enrichissement de minerais par flottation avec des collecteurs organiques, constitués par des thio composés. Elle vise plus spécialement le traitement de minerais à base d'oxydes et de sulfures de métaux lourds.

Des composés renfermant du soufre dans leur molécule sont employés avec succès dans la technique de flottation: c'est notamment le cas des alkyl xanthates alcalins qui comptent parmi les meilleurs collecteurs connus jusqu'à présent. De même, considère-t-on comme bons collecteurs les mercaptans d'alkyles, surtout en C₁₂ à Cₜₛ, qui - malgré leur peu de solubilité dans l'eau - ont pu être avantageusement utilisés, émulsionnés avec des composés tensio-actifs.

Des mono- et di-sulfures organiques ont été, dans le passé, proposés comme collecteurs de flottation de minerais sulfurés. Cette technique concernait surtout des sulfures d'alkyles inférieures (US- A-1 774 183) ou d'aryles, notamment phényle ou naphtyle (GB-A- 362 366 et US-A- 027 357). Elle exigeait d'ailleurs des proportions d'agent moussant (US-A-1 774183 page 2 ligne 45) beaucoup plus fortes que celles de la technique actuelle. Quant au procédé utilisant des sulfures porteurs d'une fonction alcool, il concerne les mono- et non poly-sulfures (FR-A- 2 429 619).

Des polysulfures d'alkyles ont été proposés, au même titre que des alkylnaphtalènes, des alkyl- et chloro- alkyltétralines, ou des mercaptans, en tant qu'additifs des collecteurs de flottation constitués par des amines à longue chaine aliphatique, notamment en C₇ à Cₜg ou plus. Si par ce moyen - selon le brevet US-A- 3 059 774, on arrive à économiser une partie des amines coûteuses, il n'est tout de même pas question de pouvoir les remplacer complètement.

La présente invention est basée sur la découverte que les propriétés collectrices d'un thio composé peuvent être intensifiées par une certaine accumulation d'atomes de soufre dans les molécules de ces composés. Ainsi a-t-on trouvé que des polysulfures de dialkyles peuvent donner des résultats meilleurs que le mercaptan correspondant; c'est surprenant théoriquement, puisque les polysulfures présentent une structure moléculaire à deux chaînes lipophiles. Ce fait est d'ailleurs d'autant plus inattendu que les polysulfures d'alkyles à plus de Cₐ sont encore moins solubles dans l'eau que les mercaptans.

Or, suivant l'invention, il est possible de parer au manque de solubilité de ces composés par leur mise sous la forme d'une dispersion extrêmement fine.

Le procédé suivant l'invention consiste à effectuer la flottation de minerais ou de minéraux à la manière générale, connue en soi, mais avec au moins un polysulfure de dihydrocarbyle en tant que collecteur, ou conjointement avec un collecteur de type connu autre qu'une amine à longue chaîne aliphatique, ce ou ces polysulfures étant représentés par la formule où R et R', semblables ou différents, sont des alkyles ou alkényles pouvant porter des substituants et x est un nombre de valeur moyenne de 2 à 8.

Les substituants des groupes hydrocarbonés R ou/et R' peuvent être d'autres radicaux aliphatiques, cycloaliphatiques ou aryliques, des halogènes, nitriles ou de groupes OH, -COOH, N0₂, NH₂, CONH₂, esters ou carbonyles. Les substituants procurant de l'affinité pour l'eau, sont particulièrement favorables.

Les groupes R et R' sont en C₆ à C₁₈ linéaires ou ramifiés.

On connait un mode de préparation de tels polysulfures, qui consiste à traiter par exemple le mercaptan correspondant par du soufre, en présence d'une amine comme catalyseur, suivant la réaction:

Ce procédé fournit en réalité un mélange de polysulfures de différents nombres d'atomes de S, x étant en fait une moyenne de ces nombres.

Bien qu'à partir de C₈, les polysulfures suivant l'invention soient pratiquement insolubles dans l'eau, ils peuvent être introduits dans la pulpe de minerai à traiter sous la forme de solution dans un solvant, sous celle d'émulsion ou de dispersion extrêmement fine. Ainsi, peut-on employer le polysulfure en solution dans de l'alcool, du sulfure de carbone, du diméthyl sulfoxide, du benzène, du kérosène, de l'huile ou autre solvant approprié. L'émuision peut être produite par mélange avec un liquide tensio-actif tel que polyol ou alkyl-phénol polyéthoxylé, un sulfonate de pétrole, un mercaptan polyalkoxylé, un ester d'acide gras de polyoxyalkylène ou de sorbitan, etc.

Quant à la dispersion aqueuse ou autre, elle peut s'obtenir par la micronisation humide.

Les proportions molaires des nouveaux collecteurs, suivant l'invention, à employer dans la flottation, sont les mêmes que celles de la technique connue, c'est-à-dire en général environ 0,05 à 0,5, et plus souvent de 0,1 à 0,25 mole par tonne de minerai.

Les exemples qui suivent illustrent l'invention non limitativement.

### EXEMPLES 1 à 6

Une série d'essais de flottation est effectuée sur un minerai sulfuré de cuivre provenant de la mine Sud Africaine de Palabora, à teneur en Cu de 0,45 à 0,48 %. 600 g de ce minerai sont broyés à une finesse telle que 76 % de la poudre traversent un tamis à mailles de 148 microns.

Après l'adjonction des adjuvants nécessaires, le produit est soumis à la flottation pendant 20 minutes à pH 7,5, dans une cellule de laboratoire de 2,5 litres du type MINEMET M 130, en présence de méthyl-isobutyl carbinol comme agent moussant, ajouté à raison de 25 g par tonne de minerai.

Les collecteurs sont introduits sous la forme de mélanges de 57,5 % en poids de thio composés avec 42,5 % de tensio-actif, nonyl phénol polyoxyéthylène, connu dans le commerce sous la marque "SIMULSOL 730". Ce sont, d'une part, (exemples 1 et 2) des mercaptans usuels en flottation et, d'autre part, (exemples 3 à 6) des polysulfures suivant l'invention; leur proportion, en millimoles par tonne de minerai, est indiquée dans le Tableau des résultats, qui suit.

Les deux dernières colonnes de ce Tableau indiquent la teneur pourcent en Cu dans le concentré obtenu, ainsi que les % de Cu récupéré.

II en résulte que les concentrations en Cu, obtenues, sont toujours supérieures, avec les polysulfures, à celles que donnent les collecteurs classiques. En outre, à proportions molaires égales, les pentasulfures permettent une récupération en cuivre comparable ou supérieure à celles des mercaptans.

### EXEMPLES 7 à 14

Des essais de flottation sont effectués avec chacun des minéraux désignés dans le tableau des résultats par:
CHAL. - pour la chalcopyrite
GAL. - pour la galène,
BL. - pour la blende et
PYR. - pour la pyrite.

Dans une cellule, on intruduit 265 ml d'eau, 1 g de poudre fine de minéral et 3x10-⁴ g de collecteur à essayer, par litre; ce collecteur est utilisé sous la forme d'une solution à 1 % dans de l'éthanol.

Le tableau ci-après donne les % de chaque minéral recueilli comme produit de la flottation.

On peut constater que les polysulfures des exemples 8 à 13 donnet des résultats supérieurs à ceux du n-dodécyl mercaptan (exemple 14) couramment employé à l'heure actuelle.

### EXEMPLES 15 à 20

Essais sur la chalcopyrite avec 3 x 10-⁴ g/I de collecteur.

On voit qu'avec S₂ et des alkyles à moins de 6 atomes de carbone les rendements sont mauvais.

## Revendications

1. Procedé d'enrichissement de minerais par flottation à l'aide d'un collecteur constitué par un polysulfure de dialkyle ou dialkényle, chacun des alkyles ou alkényles comportant 6 à 18 atomes de carbone et pourvant porter des substituents, caractérisé en ce que le polysulfure est ajouté à la pulpe du minerai sous la forme de solution dans un solvant approprié ou sous celle d'une dispersion très fine, ce polysulfure étant éventuellement combiné à un collecteur de type connu, une amine à longue chaîne aliphatique étant exclue.

2. Procédé suivant la revendication 1, caractérisé en ce que le nombre moyen d'atomes de soufre, dans le polysulfure, est de 2 à 8.

3. Procédé suivant la revendication 2, caractérisé en ce que le nombre moyen d'atomes de soufre est de 3 à 5.

4. Procédé suivant une des revendications 1 à 3, caractérisé en ce qu'au moins un des groupes hydrocarbonés du polysulfure porte un ou plusieurs substituants, -OH, -COOH, -N0₂, -NH₂, -CONH₂, esters ou/et carbonyles.

5. Procédé suivant une des revendications 1 à 4, caractérisé en ce que le polysulfure est mis à l'état d'une dispersion extrêmement fine dans un liquide, notamment dans l'eau, pour être introduit dans la pulpe de minerai à traiter.

6. Procédé suivant une des revendications 1 à 4, caractérisé en ce que le polysulfure est employé sous la forme de solution dans de l'alcool, du sulfure de carbone, du diméthyl-sulfoxyde, du benzène, du kérosène ou de l'huile.

## Patentansprüche

1. Verfahren zur Erzanreicherung durch Flotation mithilfe eines Sammlers, bestehend aus einem Dialkyl- oder Dialkenylpolysulfid, wobei die Alkyl- oder Alkenylreste jeweils 6 bis 18 Kohlenstoffatome aufweisen und Substituenten tragen können, dadurch gekennzeichnet, dass das Polysulfid der Erztrübe in Form einer Lösung in einem geeigneten Lösungsmittel oder in Form einer sehr feinen Dispersion zugesetzt wird, wobei das Polysulfid gegebenenfalls mit einem Sammler eines bekannten Typs, ausgenommen ein Amin mit langer aliphatischer Kette, kombiniert wird.

2. Verfahren nach Anspruch 1, dadurch gekennzeichnet, dass die durchschnittliche Anzahl der Schwefelatome im Polysulfid 2 bis 8 beträgt.

3. Verfahren nach Anspruch 2, dadurch gekennzeichnet, dass die durchschnittliche Anzahl der Schwefelatome 3 bis 5 beträgt.

4. Verfahren nach einem der Ansprüche 1 bis 3, dadurch gekennzeichnet, dass mindestens eine der Kohlenwasserstoffgruppen des Polysulfids einen oder mehrere der Substituenten -OH, -COOH, -N0₂, -NH₂, -CONH₂, Ester oder/und Carbonyle trägt.

5. Verfahren nach einem der Ansprüche 1 bis 4, dadurch gekennzeichnet, dass das Polysulfid in einen Zustand einer äusserst feinen Dispersion in einer Flüssigkeit, insbesondere in Wasser, gebracht wird, um es in die zu behandelnde Erztrübe einzuführen.

6. Verfahren nach einem der Ansprüche 1 bis 4, dadurch gekennzeichnet, dass das Polysulfid in Form einer Lösung in Alkohol, Schwefelkohlenstoff, Dimethylsulfoxid, Benzol, Kerosin oder Öl verwendet wird.

## Claims

1. Process of enrichment of minerals by flotation with the aid of a collector comprising a dialkyl or dialkenyl polysulphide, each of the alkyls or alkenyls containing 6 to 18 carbon atoms and possibly carrying substituents, characterised in that the polysulphide is added to the mineral pulp in the form of a solution in a suitable solvent or of a very fine dispersion, the polysulphide being combined if required with a collector of known type, an aliphatic long chain amine being excluded.

2. Process according to claim 1, characterised in that the average number of sulphur atoms in the polysulphide is from 2 to 8.

3. Process according to claim 2, characterised in that the average number of sulphur atoms is from 3 to 5.

4. Process according to any of claims 1 to 3, characterised in that at least one of the hydrocarbon groups of the polysulphide carries one or more -OH, -COOH, -N0₂,-NH₂, -CONH₂, ester and/or carbonyl substituents.

5. Process according to any of claims 1 to 4, characterised in that the polysulphide is formed into an extremely fine dispersion in a liquid, particularly in water, in order to be introduced into the mineral pulp to be treated.

6. Process according to any of claims 1 to 4, characterised in that the polysulphide is employed in the form of a solution in alcohol, carbon disulphide, dimethyl sulphoxide, benzene, kerosene or oil.
